# EUROPÄISCHE PATENTSCHRIFT

(11) **EP 1 693 138 B1**
(45) Veröffentlichungstag und Bekanntmachung des Hinweises auf die Patenterteilung: **29.08.2007**
(21) Anmeldenummer: 06450021.8
(22) Anmeldetag: 15.02.2006
(51) Int. Cl.: B23D 79/00, C22C 38/22, C22C 38/24, C23C 30/00

(54) **Schneidwerkzeug**
Cutting tool
Outil de coupe

(30) Priorität: 21.02.2005 AT 2862005
(43) Veröffentlichungstag der Anmeldung: 23.08.2006
(73) Patentinhaber: BÖHLER Edelstahl GmbH, 8605 Kapfenberg (AT)
(72) Erfinder: Caliskanoglu, Ziya Devrim, Dr., 8600 Bruck/Mur (AT); Schemmel, Ingrid, 8600 Oberaich (AT)
(74) Vertreter: Wirnsberger, Gernot

(56) Entgegenhaltungen:
- EP-A- 0 425 471
- JP-A- 8 081 739
- US-A1- 2005 002 820
- J.-N. TU, J.-G. DUH, S.-Y. TSAI: "Morphology, mechanical properties, and oxidation behavior of reactively sputtered Cr-N films" SURFACE COATING & TECHNOLOGY, Bd. 133-134, 2000, Seiten 181-185, XP002381010
- PATENT ABSTRACTS OF JAPAN Bd. 1996, Nr. 07, 31. Juli 1996 (1996-07-31) & JP 08 081739 A (HITACHI METALS LTD), 26. März 1996 (1996-03-26)

## Beschreibung

Die Erfindung bezieht sich auf ein Schneidwerkzeug, insbesondere ein Messer für eine Spanung von Holz.

In der holzverarbeitenden Industrie sind für eine Spanung von Holz, insbesondere von Stammholz, also für sogenannte "Chipper-Anwendungen", Messer oder Messerleisten eingesetzt, die gleichzeitig auf Verschleiß durch adhäsive und abrasive Belastung, auf Biegung und auf Druck im Schneidkantenbereich vornehmlich schlagartig beansprucht werden. Der Werkstoff derartiger Werkzeuge bzw. Messer soll demnach in korrosionschemischer Hinsicht auch der Belastung durch Tannin wegen beständig sein und mittels einer thermischen Vergütebehandlung gleichzeitig höchste Zähigkeit und höchste Verschleißfestigkeit sowie eine hohe Härte erhalten bzw. aufweisen.

Die Forderungen nach stetig steigender Leistung bei höchster Betriebssicherheit der Holzverarbeitungsanlagen können letzlich nur durch Schneidwerkzeuge mit entsprechend abgestimmtem Eigenschaftsprofil erfüllt werden. Mit anderen Worten: Insbesondere im Schneidenbereich der Messer sind ein Verschleiß, Kantenschäden durch einerseits plastische Verformungen, andererseits durch muschelige oder linsenförmige Ausbrüche der Kanten hauptsächlich infolge von Stoßbelastungen sowie ein vorzeitiger Messerbruch durch aufeinander abgestimmte Materialeigenschaften hintanzuhalten.

Für "Chipper-Anwendungen" ist es bekannt, Stähle mit der Werkstoff-Nr. 1.2362 nach DIN einzusetzen. Messer aus diesem Stahl besitzen im thermisch vergüteten Zustand eine hohe Materialzähigkeit, jedoch ist deren Verschleißfestigkeit, die Formstabilität des Schneidenbereiches und die Korrosionsbeständigkeit meist zu gering. Zur Verbesserung der Formstabilität der Schneide werden Messer bzw. Messerleisten vielfach aus Stahl gemäß Werkstoff-Nr. 1.2363 gefertigt, welche Schneidwerkzeuge zumeist keine ausreichende Verschleißfestigkeit aufweisen. Es wurde schon versucht, als Schneidwerkzeug-Werkstoff eine Legierung gemäß AT 393 387 B bzw. EP 0425 471 A1 zu verwenden, wobei hinsichtlich des Verschleißverhaltens beste Ergebnisse erreicht werden konnten, allerdings kam es gelegentlich zu Fehlern, die auf zu geringe Materialzähigkeit hinwiesen.

Die Erfindung setzt sich zum Ziel, die jeweiligen Nachteile im Stand der Technik zu überwinden und ein Schneidwerkzeug, insbesondere ein Messer, der eingangs genannten Art zu schaffen, welches aufgrund einer engen Auswahl der Konzentration der jeweiligen Elemente im Stahl bzw. der chemischen Zusammensetzung sowie der thermischen Vergütung und der Mikrostruktur des Werkstoffes synergetisch verbesserte Gebrauchseigenschaften bei einer Bearbeitung, insbesondere einer Spanung, von Holz mit stoßweiser Belastung oder unterbrochenem Schnitt aufweist.

Dieses Ziel wird erreicht mit einem Schneidwerkzeug gemäß Anspruch 1.

Die mit der Erfindung erreichten Vorteile sind im Wesentlichen darin zu sehen, dass durch die enge Auswahl der jeweiligen Gehalte der Legierungselemente in einer Abstimmung aufeinander und einer gebräuchlichen thermischen Vergütung des Stahles mit einem Härten mit einem Abkühlen von etwa 1030°C gefolgt von einem dreimaligen Anlassen bei einer Temperatur von etwa 550°C und einem Schaffen einer erwünschten Mikrostruktur die geforderten bzw. die gewünschten Einzeleigenschaften gleichzeitig maximiert werden.

Eine hohe Zähigkeit des Werkzeugwerkstoffes ist, wie gefunden wurde, erforderlich, weil bei einem Wert für die Schlagarbeit gemessen an einer Schlagbiegeprobe in Längsrichtung von weniger als 100J Ausbrüche an den Schneidkanten und sogar Messerbrüche entstehen können. Gleichzeitig sind erfindungsgemäß hohe Materialhärtewerte, welche eine weitgehende Formstabilität des gesamten Schneidenbereiches bei hohen schlagartigen Belastungen sicherstellen, notwendig. Eine Härte von weniger als 60 HRC ermöglicht plastische Verformungen des Werkzeugmaterials, was zu einer Beeinträchtigung der Werkzeugfunktion im spanenden Betrieb führen kann.

Für eine chemische Beständigkeit und für das Profil der mechanischen Eigenschaften des Werkzeugwerkstoffes ist die Konzentration der jeweiligen Legierungselemente erfindungsgemäß wichtig, weil diese die Ausscheidungs- und Umwandlungskinetik und die Gefügestruktur bei einer thermischen Vergütung bestimmen.

Bei einer Relation der Legierungselemente ist insbesondere der Gehalt an Kohlenstoff gleichzeitig mit dem Gehalt bzw. der Aktivität der jeweiligen karbidbildenden Elemente zu Kohlenstoff zu sehen. In einem engen Bereich von 0,7 bis 0,9 Gew.-% Kohlenstoff entstehen durch 0,5 bis 0,7 Gew.-% Vanadin Monokarbide, die einen geringen Durchmesser aufweisen, sowie homogen verteilt sind und derart mit einem Gehalt von mindestens 0,35 Vol.-% einen wesentlichen Beitrag zur Verschleißbeständigkeit des Werkstoffes liefern, ohne dessen Zähigkeit negativ zu beeinflussen. Höhere Gehalte an Kohlenstoff und Vanadin können sich auf die Wechselwirkung der Legierungselemente nachteilig auswirken und führen zumeist zu gröberer Karbidstruktur, wodurch die Materialzähigkeit verschlechtert wird. Niedrige Konzentrationen dieser Elemente von weniger als 0,7 Gew.-% Kohlenstoff und 0,5 Gew.-% Vanadin mindern überproportional die Verschleißfestigkeit des Werkstoffes.

Der Kohlenstoffgehalt der Legierung ist auch im Hinblick auf eine Ausformung von M₇C₃ und M₂₃C₆ Karbiden mit den weiteren karbidbildenden Elementen des Stahles erfindungsgemäß im Bereich von 0,7 bis 0,9 Gew.-% festgelegt, mit welchem Gehalt auch die gewünschten Eigenschaften der Matrix, die aus angelassenem Martensit besteht, erreicht werden. Dabei sind die jeweilige Konzentration von Chrom und Molybdän im Bereich von 7,5 bis 8,5 bzw. 1,4 bis 1,8 wesentlich für einen gewünschten Gesamtkarbidgehalt von größer 3,0 Vol.-%, hingegen ist einer materialversprödenden Wirkung wegen der Wolframgehalt auf einen Wert von kleiner 0,3 Gew.-% eingeschränkt.

Mangan fördert in Gehalten von 0,35 bis 0,45 die Härtbarkeit des Stahles und bindet den Schwefel, der einen Konzentrationswert von unter 0,005 Gew.-% aufweisen soll, zu Mangansulfid.

Nickel wirkt störend auf die Ausscheidungs- und Umwandlungskinetik dieses Schneidstahles bei einer Vergütungsbehandlung, sodass ein Ni-Gehalt von unter 0,4 Gew.-% wesentlich für die gewünschte Werkzeuggüte ist.

Der erfindungsgemäß vorgesehene Gehalt von Aluminium im Stahl in den Grenzen von 0,003 bis 1,0 Gew.-% wirkt sich einerseits besonders günstig auf das Härte-und Anlassverhalten bzw. auf das Vergütungsgefüge und die mechanischen Eigenschaften des Werkstoffes aus, andererseits wird durch Aluminium auch die Güte einer Oberflächenschicht, beispielsweise einer Nitridschicht, oder die Haftung einer Beschichtung, beispielsweise einer nach dem PVD oder CVD aufgebrachten Nitrid-, Karbonitrid- oder Oxidkarbonitrid-Schicht von Metallen, insbesondere von Titan und/oder Chrom, gefördert. Aluminium erhöht die Aktivität und den Diffusionskoeffizienten von Kohlenstoff im Austenit. Die Diffusionskoeffizienten von Chrom, Molybdän und Vanadin werden durch Aluminium im Austenit und im Ferrit gesenkt. Das bedeutet eine Verringerung der Löslichkeit von Kohlenstoff im Austenit, sodass die Stabilität des Austenits gesenkt und daher der Martensitstartpunkt erhöht wird, wodurch wiederum der Restaustenitgehalt im gehärteten Gefüge stark abgesenkt wird. Aluminium wird hauptsächlich in der Matrix gelöst und liefert einen Beitrag zur Mischkristallhärte. Die hohe Affinität von Aluminium zu Stickstoff erhöht die Härte der Diffusionsschicht von nitrierten Stählen.

Bevorzugt ist ein Aluminiumgehalt von 0,15 bis 0,25 Gew.-% in der Legierung.

Anhand eines Beispieles soll die Erfindung näher dargelegt werden:
Eine Schmelze mit einer Zusammensetzung von in Gew.-% C = 0,81, Si = 0,68, Mn = 0,39, P = 0,015, S = 0,003, Cr = 8,06, Mo = 1,59, Ni = 0,26, V = 0,61, W = 0,19, Al = 0,17, Fe Rest wurde nach einer pfannenmetallurgischen Behandlung zu Blöcken gegossen. Nach einer Rückwärm- und Glühzeit von 31 Stunden erfolgte eine Walzung zu Flachmaterial, aus welchem durch mechanische Bearbeitung eine Fertigung von "Chipper-Messern" erfolgte.

Nach einem Auf- und Durchwärmen der Messer bzw. der Messerleisten auf 1030°C erfolgte eine forcierte Abkühlung derselben auf eine Temperatur von ca. 50°C, der ein dreimaliges Anlassen bei einer Temperatur zwischen 545°C und 560°C nachgeordnet wurde. Nach diesem thermischen Vergüten betrug die Härte des Werkstoffes aus einem Erprobungswerkzeug 61 HRC frei von Restaustenit. Aus gegenständlichem Werkzeug erfolgte eine Entnahme von Schlagbiegeproben mit den Abmessungen: Länge 55 mm, Breite 10 mm und Höhe 7 mm. Eine Zähigkeitsuntersuchung des Werkstoffes mit diesen Proben erbrachte eine Schlagbiegearbeit von im Wesentlichen 115J. Metallographische und Rückstanduntersuchungen zeigten, dass der Werkstoff in einer Matrix aus angelassenem Martensit eine Gesamtmenge an Karbiden von 3,21 Vol.-% aufwies, von welchen Karbiden 0,43 Vol.-% Monokarbide vom Typ MC und der Rest Karbide der Formation M₇C₃ und M₂₃C₆ waren. Dabei ist festzuhalten, dass keinerlei Restaustenti im Gefüge vorlag.

Eine parallel zum Erprobungswerkzeug gefertigtes, erfindungsgemäßes "Chipper-Messer" wurde in einer Einrichtung zum Spanen von Stammholz bei erschwerten Bedingungen durch anhaftende Erdpartikel eingesetzt und erbrachte im Vergleich mit einem daneben angeordneten Hochleistungsmesser vom Markt eine Standzeitverbesserung von 120%.

## Patentansprüche

1. Schneidwerkzeug, insbesondere Messer für eine Bearbeitung von Holz sowie für Erzeugnisse mit Holz, wie Spanplatten und dergleichen mit einer Werkstoffzähigkeit von größer 100J gemessen in Längsrichtung als Schlagarbeit AV (SBP) gemäß Stahl-Eisen-Prüfblatt (SEP) 1314, mit einer Werkstoffhärte von größer 60 HRC und erhöhter Korrosionsbeständigkeit sowie Verschleißfestigkeit desselben aus einer Legierung mit einer chemischen Zusammensetzung von in Gew.-%:
| | |
|---|---|
| C = | 0,7 bis 0,9 |
| Si = | ≤ 0,8 |
| Mn = | 0,35 bis 0,45 |
| S = | < 0,005 |
| Cr = | 7,5 bis 8,5 |
| Mo = | 1,4 bis 1,8 |
| Ni = | < 0,4 |
| V = | 0,5 bis 0,7 |
| W = | < 0,3 |
| Al = | 0,003 bis 1,0 |
| Fe = | Rest sowie herstellungsbedingte Verunreinigungen, |
wobei der thermisch vergütete Werkstoff des Schneidwerkzeuges einen Gesamtkarbidgehalt von größer 3 Vol.-% aufweist, von welchem mindestens 0,35 Vol.-% als Monokarbide ausgebildet sind und die Matrix aus angelassenem Martensit besteht.

2. Schneidwerkzeug nach Anspruch 1, bei welchem die Legierung einen Al-Gehalt von in Gew.-% 0,15 bis 0,25 aufweist.

3. Schneidwerkzeug nach Anspruch 1 oder 2, welches eine Beschichtung trägt, die vorzugsweise als Verbindung mit Kohlenstoff und/oder Stickstoff und/oder Sauerstoff gebildet ist.

4. Schneidwerkzeug nach Anspruch 3, bei welchem die Beschichtung eine Chromverbindung enthält.

## Claims

1. A cutting tool, in particular a knive for machining wood as well as for products with wood, such as chipboards and the like, having a material toughness of more than 100J measured in longitudinal direction as impact energy AV (SBP) pursuant to *Stahl-Eisen-Prüfblatt* [Steel/Iron Test Sheet] (SEP) 1314, with a material hardness of more than 60 HRC and increased corrosion resistance as well as wear resistance thereof consisting of an alloy with a chemical composition in % by weight of:
| | |
|---|---|
| C = | 0.7 to 0.9 |
| Si = | ≤ 0.8 |
| Mn = | 0.35 to 0.45 |
| S = | < 0.005 |
| Cr = | 7.5 to 8.5 |
| Mo = | 1.4 to 1.8 |
| Ni = | < 0.4 |
| V = | 0.5 to 0.7 |
| W = | < 0.3 |
| Al = | 0.003 to 1.0 |
| Fe = | remainder as well as production-related contaminations, |
wherein the thermally treated material of the cutting tool has a total carbide content of more than 3 % by volume, of which at least 0.35 % by volume are monocarbides and the matrix consists of annealed martensite.

2. The cutting tool according to Claim 1, wherein the alloy has an Al content of 0.15 to 0.25 % by weight.

3. The cutting tool according to Claim 1 or 2, which has a coating which is preferably formed as a compound with carbon and/or nitrogen and/or oxygen.

4. The cutting tool according to Claim 3, in which the coating contains a chromium compound.

## Revendications

1. Dispositif de coupe, en particulier lame pour un usinage du bois ainsi que pour des produits en bois tels que des panneaux de particules et similaires avec une malléabilité de matériau supérieure à 100 J, mesurée dans le sens longitudinal, en tant qu'énergie de choc AV (SBP) selon la fiche d'essai Acier-Fer (SEP) 1314, avec une dureté de matériau supérieure à 60 HRC et une résistance à la corrosion accrue ainsi qu'à l'usure de ce matériau réalisé dans un alliage de la composition chimique suivante en pourcentage pondéral:
| | |
|---|---|
| C = | 0,7 à 0,9 |
| Si = | ≤ 0,8 |
| Mn = | 0,35 à 0,45 |
| S = | < 0,005 |
| Cr = | 7,5 à 8,5 |
| Mo = | 1,4 à 1,8 |
| Ni = | < 0,4 |
| V = | 0,5 à 0,7 |
| W = | < 0,3 |
| Al = | 0,003 à 1,0 |
| Fe = | résidus ainsi que des impuretés de fabrication, le matériau traité thermiquement de l'outil de coupe présentant une teneur totale en carbure supérieure à 3 % en volume dont au moins 0,35 % en volume se trouvent sous forme de monocarbures et dont la matrice se compose de martensite revenue. |

2. Outils de coupe selon la revendication 1, dans lequel l'alliage présente une teneur Al comprise entre 0,15 et 0,25 % en poids.

3. Outil de coupe selon la revendication 1 ou 2, qui comporte un revêtement formé de préférence comme composé au carbone et/ou azote et/ou oxygène.

4. Outil de coupe selon la revendication 3, dans lequel le revêtement comporte un composé de chrome.
